# EUROPÄISCHE PATENTSCHRIFT

(11) **EP 4 205 148 B1**
(45) Veröffentlichungstag und Bekanntmachung des Hinweises auf die Patenterteilung: **22.04.2026**
(21) Anmeldenummer: 21749584.5
(22) Anmeldetag: 26.07.2021
(51) Int. Cl.: H01C 7/102, H01C 7/112, H01C 7/10, H01C 7/18, H01C 17/065

(54) **VIELSCHICHTVARISTOR UND VERFAHREN ZUR HERSTELLUNG EINES VIELSCHICHTVARISTORS**
MULTI-LAYER VARISTOR AND METHOD FOR PRODUCING A MULTI-LAYER VARISTOR
VARISTANCE MULTICOUCHE ET PROCÉDÉ DE FABRICATION D'UNE VARISTANCE MULTICOUCHE

(30) Priorität: 26.08.2020 DE 102020122299
(43) Veröffentlichungstag der Anmeldung: 05.07.2023
(73) Patentinhaber: TDK Electronics AG, 81671 München (DE)
(72) Erfinder: GRÜNBICHLER, Hermann, 8503 St. Josef (AT); KOTZUREK, Jaromir, 8530 Deutschlandsberg (AT); RINNER, Franz, 8523 Frauental an der Laßnitz (DE)
(74) Vertreter: Epping - Hermann - Fischer
(86) Internationale Anmeldenummer: PCT/EP2021/070804
(87) Internationale Veröffentlichungsnummer: WO 2022/042971

(56) Entgegenhaltungen:
- EP-A1- 3 300 087
- DE-A1- 10 350 343
- US-A1- 2014 167 909

## Beschreibung

Die vorliegende Erfindung betrifft einen Vielschichtvaristor. Die vorliegende Erfindung betrifft weiterhin ein Verfahren zur Herstellung eines Vielschichtvaristors.

Vielschicht - bzw. Multilayer-Varistoren werden als wirksame Schutzelemente vor temporären Überspannungen (wie ESD - "Electrostatic Discharge"; Elektrostatische Entladung) eingesetzt. In der sich schnell entwickelnden Kommunikationstechnik ergibt sich ein steigender Bedarf an Schutzelementen, die die empfindliche Elektronik absichern. Aufgrund der hohen Frequenzen bei der Signalübertragung, und aufgrund des Einbaus dieser Schutzelemente direkt in den Leitungen, müssen die Kapazitäten dieser Bauteile so gering wie möglich gehalten werden. Andernfalls treten innerhalb der signalführenden Leitungen Störungen und Verluste auf.

Die Verringerung der Kapazität eines Vielschichtvaristors bereitet erhebliche Schwierigkeiten. Konstruktiv kann zwar die aktive Fläche (Überlappfläche) und damit die Kapazität verkleinert werden, aber dadurch reduzieren sich der Ableitstrom und die Schutzwirkung proportional. Von der Werkstoffseite her, wäre ein Material mit niedrigerer Dielektrizitätskonstante (DK) wünschenswert. Das für Vielschichtvaristoren verwendete Material besteht aus dotiertem Zinkoxid (ZnO). Die DK dieser Keramik wird von Sperrschichten zwischen den ZnO-Körner dominiert. Die Serien- und Parallelschaltung der einzelnen Sperrschichten ergibt die Kapazität - aber auch die Durchbruchspannung des aktiven Bereichs. Da die Durchbruchsspannung in der Auslegung des Bauteils vorgegeben ist, ergibt sich damit auch die Kapazität des aktiven Bereichs. Die DK der ZnO-Keramik ist weitgehend mit der Durchbruchspannung gekoppelt und kann daher nicht als Freiheitsgrad zur Senkung der Kapazität genutzt werden.

Zur Kapazität eines Varistors trägt neben der Kapazität des aktiven Volumens (die Keramik zwischen den inneren Elektroden) auch die Streukapazität des Keramikbauteils außerhalb des aktiven Volumens (Deckschichten und Isolationszone) bei. Bei Verkleinerung der aktiven Fläche im Bauteil steigt der Anteil der Streukapazität an der Gesamtkapazität immer mehr an und begrenzt so den erzielbaren Effekt durch eine Konstruktion mit einer minimalen Überlappfläche der Elektroden. Um daher die Kapazität eines Varistors effizient zu reduzieren, ist es nötig diese Streukapazität so weit wie möglich zu verringern.

Es sind unterschiedliche Methoden zur Verringerung der Leitfähigkeit und zur Reduktion der Streukapazität im Bereich außerhalb der Innenelektroden bekannt, die jedoch entweder wenig wirksam sind oder andere Nachteile haben. Die einfachste Art dies zu erreichen, ist die Oberfläche des Vielschichtvaristors nach der Sinterung zu verglasen. Diese Glasschicht hat zusätzlich den Vorteil, dass sie die Keramik chemisch isoliert und so die Beständigkeit des Bauteils erhöht. Daher kann der zusätzliche Einsatz dieser Methode auch dann sinnvoll sein, wenn andere Methoden angewandt werden. Da die Glasschicht nur sehr dünn ist, ist die Effektivität dieser Methode jedoch begrenzt und der Einsatz anderer Methoden bzw. die Kombination mit anderen Methoden ist vorteilhaft.

In Dokument DE 100 26 258 B4 wird anstatt der schützenden Glasschicht eine wismuthaltige Deckschicht als Galvanikschutz aufgebracht, die gemeinsam mit der Varistorkeramik gesintert werden kann. Die chemische Zusammensetzung der Deckschicht unterscheidet sich sehr stark von der ZnO-Keramik, wodurch beim Sintern eine nachteilige Diffusions- und Reaktionszone entsteht. Eine Beeinflussung der Dielektrizitätskonstante durch die Deckschicht wird nicht diskutiert.

Das Dokument JP 3735151 B2 beschreibt ein Verfahren bei dem die äußersten Bereiche der Keramik nach dem Sintern chemisch modifiziert werden. Während einer zusätzlichen Wärmebehandlung wird Lithium oder Natrium in die Oberfläche des Keramikkörpers eindiffundiert. Durch die Dotierung mit Akzeptoren sinken der Leckstrom und die Dielektrizitätszahl der äußersten Schicht. Die Kapazität des Multilayer-Varistors kann auf diese Weise signifikant reduziert werden. Der Nachteil dieser Methode ist, dass diese nachträgliche Modifikation einen erheblichen Aufwand darstellt. Ferner wäre eine weitere Wärmebehandlung erforderlich, um außen eine zusätzliche Glasschicht aufzubringen, was sich durch die hohen Diffusionsraten von Natrium und Lithium äußerst schwierig gestaltet.

Das Dokument JP H-113809 A beschreibt einen Multilayer-Varistor bestehend aus einer isolierenden Trägerschicht mit niedriger Dielektrizitätszahl, auf welche die eigentliche Varistorkeramik auf laminiert wird. Die Trägerschicht selbst wird ebenfalls aus einer Keramik mit niedriger Dielektrizitätszahl im Schichtverfahren produziert. Ein Nachteil dieses Multilayer-Varistors ist die aufwendige Herstellung desselben: anstatt einer einheitlichen Keramik sind zwei unterschiedliche Keramiken mit stark unterschiedlichen Eigenschaften erforderlich. Dies kann durch eine unterschiedliche chemische Zusammensetzung erreicht werden, was eine schwache Bindung zwischen Trägerschicht und Varistorkeramik nach sich zieht.

Das Dokument DE 10 2018 116 221 A1 beschreibt einen Vielschichtvaristor, der aus zwei chemisch sehr unterschiedlichen Materialien besteht, die sich in der ZnO-Korngröße nach dem Sinterprozess unterscheiden. Das Ziel dieser Konstruktion eines Vielschichtvaristors ist es, den Stromfluss im Bauelement von thermomechanischen Schwachstellen fernzuhalten und damit die Impulsfestigkeit des Schutzelements zu erhöhen. Eine Auswirkung der chemisch sehr unterschiedlichen Materialien, die beispielsweise beide im aktiven Bereich eingesetzt werden, auf die Kapazität des Vielschichtvaristors steht dabei nicht im Fokus.

Das Dokument DE 10 2017 105 673 A1 beschreibt die Kombination von zwei unterschiedlichen ZnO-Keramiken, um die Impulsfestigkeit des Bauelements zu erhöhen. Die beiden Materialien müssen an die Elektroden angebunden werden, um die Wirkung zu zeigen. Die Wirkungen in oberflächennahen Bereichen ebenso wie die Auswirkung auf die Kapazität werden nicht thematisiert.

Das Dokument DE 103 50 343 Al beschreibt einen Mehrschichtchip-Varistor mit einem Schichtstapel aus Widerstandsschichten und inneren Elektrodenschichten. Ein Ionenintensitätsverhältnis des Alkalimetalls A und von Zink (Zn) (A/Zn) ist in einem Bereich von der Oberfläche des Elementkörpers bis zu einer Tiefe von (0,9 x I) 0,001 < (A/Zn) < 500.

Das Dokument EP 3 300 087 Al beschreibt einen mehrschichtigen Varistor (MLV) mit einem Keramikkörper und Innenelektroden.

Bei der Herstellung des Varistors erfolgt ein Schritt der Hochtemperaturdiffusion von niedervalenten Alkali Metallionen auf dem MLV-Sinterkörper durch Eintauchen des MLV-Sinterkörpers in eine Alkalimetallionenlösung mit einer Konzentration von 5-80%, vorzugsweise 40-80%iger Konzentration.

Das Dokument US 2014/167909 Al beschreibt einen Chip-Varistor mit einem Varistorkörper, welcher einen ersten Elementkörperabschnitt, der eine nichtlineare Spannungs-Strom-Kennlinie aufweist, und einen zweiten Elementkörperabschnitt, in dem mit größerer Wahrscheinlichkeit ein elektrischer Strom fließt als in dem ersten Elementkörper, aufweist. Der widerstandserhöhte Bereich wird insbesondere durch die Diffusion von Alkalimetallen erzielt.

Damit zeigen die bekannten Methoden deutliche Nachteile oder die Wirksamkeit bei der Senkung der Streukapazität ist nicht gegeben.

Aufgabe der vorliegenden Erfindung ist es einen Vielschichtvaristor und ein Verfahren zur Herstellung eines Vielschichtvaristors zu beschreiben, welche die oben stehenden Probleme lösen.

Diese Aufgabe wird durch einen Vielschichtvaristor und ein Verfahren zur Herstellung eines Vielschichtvaristors gemäß der unabhängigen Ansprüche gelöst.

Gemäß einem Aspekt wird ein Vielschichtvaristor beschrieben. Der Vielschichtvaristor weist einen Keramikkörper auf. Der Keramikkörper weist eine Mehrzahl an Schichten auf. Eine Vielzahl von Innenelektroden ist in dem Keramikkörper ausgebildet. Die Innenelektroden weisen beispielsweise Silber, Palladium, Platin oder eine Legierung dieser Metalle auf.

Der Keramikkörper weist einen aktiven Bereich auf. Der Keramikkörper weist ferner einen inaktiven Bereich auf. Als aktiver Bereich sind die Bereiche zwischen den unterschiedlichen Innenelektroden unterschiedlicher Polarität zu verstehen, die für den Stromfluss zwischen selbigen maßgeblich sind. Im Gegensatz dazu werden die Bereiche im Keramikkörper des Vielschichtvaristors, die nicht (bzw. nicht wesentlich) zum Stromfluss zwischen den unterschiedlich kontaktierten Innenelektroden beitragen, als inaktiver Bereich bezeichnet.

Der Keramikkörper weist einen oberflächennahen Bereich auf. Der oberflächennahe Bereich grenzt jeweils an eine Oberseite und an eine Unterseite des Vielschichtvaristors an. Der oberflächennahe Bereich weist lediglich eine minimale elektrische Leitfähigkeit auf. Der oberflächennahe Bereich ist im Wesentlichen elektrisch isolierend ausgebildet. Der oberflächennahe Bereich umfasst eine Deckschicht und/oder eine Isolationszone des Vielschichtvaristors.

Der Keramikköper weist wenigstens ein erstes bzw. primäres Keramikmaterial auf. Vorzugsweise weist der Vielschichtvaristor genau ein erstes bzw. primäres Keramikmaterial auf. Der Keramikköper wenigstens ein zweites bzw. modifiziertes Keramikmaterial auf. Der Hauptbestandteil der beiden Keramikmaterialien ist Zinkoxid (ZnO). Insbesondere basieren die beiden Keramikmaterialien auf ZnO.

Das erste und das zweite Keramikmaterial unterscheiden sich in einer Konzentration an einwertigen Elementen X⁺ bzw. Elementen mit stabiler Oxidationsstufe +I. X⁺ ist dabei ausgewählt aus Li⁺, Na⁺, K⁺ oder Ag⁺. Bevorzugt weisen die einwertigen Elemente eine niedrige Diffusionskonstante auf. Vorzugsweise ist der Vielschichtvaristor durch ein Verfahren hegestellt, welches später im Detail beschrieben wird.

Das zweite bzw. modifizierte Keramikmaterial ist mit den einwertigen Elementen dotiert. Beispielsweise ist das zweite Keramikmaterial mit Kaliumoxid dotiert. Das erste bzw. primäre Keramikmaterial kann frei von einer Dotierung mit einwertigen Elementen sein. Alternativ kann das erste Keramikmaterial aber auch geringfügig mit einwertigen Elementen dotiert sein.

Die Dotierstoffe, durch welche sich die Keramikmaterialien unterscheiden, treten in niedrigen Konzentrationen auf. Durch die Dotierung mit einwertigen Elementen unterscheiden sich die elektrischen Eigenschaften des zweiten/modifizierten Keramikmaterials zwar stark von denen des ersten/primären Keramikmaterials. Jedoch gibt es chemisch keinen signifikanten Unterschied zwischen den Keramikmaterialien. Insbesondere sind die beiden Materialien ansonsten nahezu identisch.

Die Dotierung mit einwertigen Elementen bewirkt selbst in kleinen Mengen eine deutliche Verringerung der Dielektrizitätskonstante. Folglich weist das zweite bzw. modifizierte Keramikmaterial eine geringere Dielektrizitätskonstante auf als das erste bzw. primäre Keramikmaterial. Damit kann ein Vielschichtvaristor mit verringerter Streukapazität und folglich reduzierter Gesamtkapazität bereitgestellt werden.

Gemäß einem Ausführungsbeispiel liegt die höchste Konzentration an einwertigen Elementen X⁺ im oberflächennahen Bereich vor. Die niedrigste Konzentration an einwertigen Elementen X⁺ liegt im aktiven Bereich vor. Die Konzentration an einwertigen Elementen nimmt folglich ausgehend von der Oberfläche zum Innenbereich / aktiven Bereich des Vielschichtvaristors hin ab. Dementsprechend steigt der Wert für die Dielektrizitätskonstante ausgehend von der Oberfläche zum Innenbereich des Vielschichtvaristors hin an. Damit wird die Streukapazität des Varistors verringert. Die Gesamtkapazität des Varistors wird folglich effektiv reduziert.

Gemäß einem Ausführungsbeispiel unterscheiden sich die Keramikmaterialien chemisch um ≤ 1% voneinander. Mit anderen Worten, die Keramikmaterialien sind chemisch annähernd identisch. Somit können beide Materialien hervorragend miteinander verarbeitet werden. Beispielsweise können die Schichten aus den modifizierten Materialien defektfrei miteinander versintert werden. Damit wird ein besonders zuverlässiger Vielschichtvaristor zur Verfügung gestellt.

Gemäß einem Ausführungsbeispiel unterscheiden sich die Dielektrizitätszahlen εr des ersten und zweiten Keramikmaterials um ≥ Faktor 5 voneinander. Durch die lediglich geringfügige Dotierung mit einwertigen Elementen kann die Streukapazität des Varistors folglich auf einfache Art maßgeblich reduziert werden.

Gemäß einem Ausführungsbeispiel ist das erste/primäre Keramikmaterial im aktiven Bereich angeordnet. Das zweite/modifizierte Keramikmaterial bildet eine isolierende Deckschicht des Keramikkörpers. Insbesondere ist das zweite Keramikmaterial an der Oberseite und an der Unterseite des Vielschichtvaristors angeordnet. Folglich weist der Vielschichtvaristor eine isolierende Deckschicht bzw. Ummantelung mit niedriger Dielektrizitätszahl auf. Die Streukapazität des Vielschichtvaristors ist damit im Vergleich zu herkömmlichen Vielschichtvaristoren auf einfache Weise erheblich reduziert.

Gemäß einem Ausführungsbeispiel unterscheiden sich die Keramikmaterialien in der Konzentration an einwertigen Elementen X⁺ um maximal 50 ppm ≤ Δc(X⁺) ≤ 5000 ppm voneinander. Δc bezeichnet dabei den maximalen Konzentrationsunterschied, der zwischen dem aktiven Bereich und dem oberflächennahen Bereich auftritt.

Mit anderen Worten, die Konzentration an Akzeptoren ist in dem zweiten Keramikmaterial maximal zwischen 50 ppm und 5000 ppm höher als in dem ersten Keramikmaterial. Bevorzugt unterscheiden sich die Keramikmaterialien des Vielschichtvaristors um 100 ppm ≤ Δc(X⁺) ≤ 1000 ppm voneinander.

Die Konzentration an einwertigen Elementen X⁺ ist im aktiven Bereich vorzugsweise < 100 ppm, bevorzugt < 50 ppm. Das erste Keramikmaterial ist folglich annähernd frei von einwertigen Elementen. Der Anteil an einwertigen Elementen ist insbesondere bedingt durch deren Diffusion aus dem zweiten Keramikmaterial während der Herstellung des Vielschichtvaristors.

Da die einwertigen Elemente, in denen sich die beiden Keramikmaterialien unterscheiden, nur einen kleinen Konzentrationsunterschied (Konzentrationsgradienten) aufweisen, kann eine Diffusion derselben in den aktiven Bereich selbst während der Sinterung vernachlässigt werden. Daher können die Deckschichten (zweites bzw. modifiziertes Keramikmaterial) mit ausreichend hohen Dicken dimensioniert werden, wodurch der Abschirmungseffekt verstärkt wird.

Gemäß der Erfindung weist der Keramikköper wenigstens drei Keramikmaterialien auf. Insbesondere weist der Keramikkörper das erste/primäre Keramikmaterial, das zweite/modifizierte Keramikmaterial sowie ein drittes/modifiziertes Keramikmaterial auf. Der Keramikkörper kann aber auch mehr als drei Keramikmaterialien aufweisen. Beispielsweise kann der Keramikkörper noch ein viertes bzw. modifiziertes Keramikmaterial aufweisen.

Das dritte Keramikmaterial ist zwischen dem ersten Keramikmaterial und dem zweiten Keramikmaterial angeordnet. Das dritte Keramikmaterial ist im inaktiven Bereich und insbesondere im oberflächennahen Bereich des Vielschichtvaristors angeordnet. Das dritte Keramikmaterial bildet eine oberflächennahe Isolationszone. Die drei Keramikmaterialien unterscheiden sich chemisch um ≤ 1%.

Die drei Keramikmaterialien unterscheiden sich in der Konzentration an einwertigen Elementen. Das erste Keramikmaterial (aktiver Bereich) weist die geringste Konzentration an einwertigen Elementen auf. Das zweite Keramikmaterial (äußere isolierende Deckschicht) weist die höchste Konzentration an einwertigen Elementen auf. Das dritte Material(oberflächennahe Isolationszone) weist eine Konzentration an einwertigen Elementen auf, die zwischen der des ersten und des zweiten Keramikmaterials liegt.

Insbesondere verringert sich die Konzentration an einwertigen Elementen X⁺ ausgehend vom oberflächennahen Bereich in Richtung des aktiven Bereichs schrittweise (Konzentrationsgradient). Damit können lokale chemische Unterschiede effektiv reduziert werden.

Gemäß einem Ausführungsbeispiel ist eine Dicke des zweiten und/oder des dritten Keramikmaterials an ein Diffusionsverhalten des einwertigen Elements angepasst. Insbesondere ist die Dicke derart gewählt, dass möglichst wenig Diffusion der Akzeptoren in den aktiven Bereich auftritt. Die Dicke der Deckschichten ist damit an die Diffusionskonstante des einwertigen Elements angepasst. Insbesondere reduziert sich die Dicke bei steigender Diffusionskonstante. Auf Grund der reduzierten Diffusion entsteht ein definierter Konzentrationsgradient an einwertigen Elementen und damit verbunden ein definierter Gradient der elektrischen Eigenschaften, vor allem der Dielektrizitätskonstante.

Die Dicke des zweiten und des dritten Keramikmaterials orientieren sich an einer Gesamthöhe des Bauteils und an dessen Innenaufbau. Als Konstruktionsprinzip gilt, dass die Wirksamkeit steigt, je höher der Anteil des zweiten und dritten Keramikmaterials an den inaktiven Deckschichten ist. Andererseits steigt dadurch das Risiko, dass beim Sintern das einwertige Element in den aktiven Bereich diffundieren kann. Beispielsweise kann ein Sicherheitsabstand von 100 µm sinnvoll sein. Mit anderen Worten nach dem letzten bedruckten Laminat sind noch weitere 100 µm aus dem ersten Keramikmaterial als "Diffusionspuffer" vorhanden. Aber auch ein geringerer Sicherheitsabstand ist vorstellbar. Alternativ dazu kann auch nach der letzten bedruckten Schicht direkt mit dem zweiten und dritten Keramikmaterial fortgesetzt werden.

Gemäß einem weiteren Aspekt wird ein Verfahren zur Herstellung eines Vielschichtvaristors beschrieben. Vorzugsweise wird durch das Verfahren der oben beschriebene Vielschichtvaristor hergestellt. Alle Eigenschaften, die in Bezug auf den Vielschichtvaristor oder das Verfahren offenbart sind, sind auch entsprechend in Bezug auf den jeweiligen anderen Aspekt offenbart und umgekehrt, auch wenn die jeweilige Eigenschaft nicht explizit im Kontext des jeweiligen Aspekts erwähnt wird. Das Verfahren weist die folgenden Schritte auf:
A) Bereitstellen eines ersten bzw. primären Keramikpulvers zur Herstellung eines ersten Keramikmaterials. Bereitstellen wenigstens eines zweiten bzw. modifizierten Keramikpulvers zur Herstellung eines zweiten Keramikmaterials.

Die Keramikpulver weisen im Wesentlichen ZnO auf. Das zweite Keramikpulver weist eine Dotierung, insbesondere eine geringfügige Dotierung, an einwertigen Elementen X⁺, beispielsweise Li⁺, Na⁺, K⁺ oder Ag⁺ auf. Das erste Keramikpulver kann frei von einer Dotierung an einwertigen Elementen sein oder eine geringfügige Dotierung an einwertigen Elementen aufweisen. Insbesondere ist die Konzentration an einwertigen Elementen im ersten Keramikpulver um ein Vielfaches geringer als die Konzentration an einwertigen Elementen im zweiten Keramikpulver. Der Dotierstoff weist eine geringe Diffusionskonstante auf.

Beispielsweise kann eine Dotierung mit Kalium (beispielsweise K₂O, KC₄H₅O₆ oder K₂Co₃) vorliegen. Insbesondere letzteres zeichnet sich dadurch aus, dass - auf Grund eines hohen Schmelzpunkts und einer hohen Zersetzungstemperatur - wenig Verluste während des Sinterns auftreten. Alternativ dazu können beispielsweise auch Li oder Na als Dotierung verwendet werden. Na und Li sind für die Peroxid-Bildung an Luft kaum bis gar nicht anfällig und die Schmelzpunkte der Metalle liegen sehr hoch. Damit können die Verluste während des Sinterns gering gehalten werden.

Der Dotierstoff tritt lediglich in einer geringen Konzentration auf. Die Keramikpulver unterscheiden sich in der Konzentration an einwertigen Elementen X⁺ um 50 ppm ≤ Δc(X⁺) ≤ 5000 ppm. Δc bezeichnet dabei den maximalen Konzentrationsunterschied, der zwischen einem aktiven Bereich und einem oberflächennahen Bereich des fertigen Vielschichtvaristors auftritt.

In einer alternativen Ausführung kann zusätzlich ein drittes Keramikpulver zur Herstellung eines dritten Keramikmaterials bereitgestellt werden. Hierbei ist die Konzentration an einwertigen Elementen X⁺ im dritten Keramikpulver kleiner als im zweiten Keramikpulver aber größer als im ersten Keramikpulver. Das dritte Keramikpulver weist also eine mittlere Konzentration an einwertigen Elementen auf.
B) Verschlickern der Keramikpulver in einem Lösungsmittel sowie Folienziehen bzw. Ausbilden von Grünfolien.
C) Teilweises Bedrucken eines Teils der Grünfolien mit einer Metallpaste, beispielsweise Silber und/oder Palladium, zur Ausbildung von Innenelektroden. Hierbei werden diejenigen Grünfolien teilweise mit Metallpaste bedruckt, welche eine geringere Konzentration an einwertigen Elementen X⁺ aufweisen als die übrigen Grünfolien. Insbesondere werden diejenigen Grünfolien mit der geringsten Konzentration an einwertigen Elementen bedruckt, also die Grünfolien, welche aus dem ersten Keramikpulver hergestellt sind.

Ferner können weitere Grünfolien mit der geringsten oder mittleren Konzentration an einwertigen Elementen mit Metallpaste bedruckt werden zur Ausbildung von Faraday- bzw. Schutzelektroden.

D) Stapeln von bedruckten und unbedruckten Grünfolien. Die Grünfolien werden dabei derart gestapelt, dass das zweite Keramikmaterial eine Deckschicht des Vielschichtvaristors bildet. Liegt ein drittes Keramikmaterial vor, werden die Grünfolien derart gestapelt, dass die Grünfolien aus dem dritten Keramikmaterial zwischen den Grünfolien aus dem ersten und dem dritten Keramikmaterial angeordnet sind.

Die Grünfolien werden insbesondere derart gestapelt, dass ein definierter Konzentrationsgradient an einwertigen Elementen X⁺ ausgebildet wird, wobei die Konzentration ausgehend vom zweiten Keramikmaterial (Deckschicht) bis hin zum ersten Keramikmaterial (aktiver Bereich) abnimmt.
E) Laminieren, Entkohlen und Sintern der Grünfolien. Vorzugsweise werden die Grünfolien bei 1100° C gesintert.
F) Aufbringen von Außenelektroden zur elektrischen Kontaktierung des Vielschichtvaristors. Die Außenelektroden können einschichtig (CN-Typ) oder mehrschichtig ausgebildet sein. Bei einer dreischichtigen Außenelektrode würde in einer Galvanik dann zusätzliche eine Ni- und eine lötbare Sn-Schicht aufgebracht werden. Vor der Galvanik muss das Bauteil mit einer Schutzschicht (Verglasung) versehen werden.

Von besonderer Bedeutung sind bei dem Verfahren die modifizierten Keramikmaterialien. Da die modifizierten Keramikmaterialien mit demselben Verfahren hergestellt werden sollen, wie das primäre Keramikmaterial, und die verschiedenen Keramikmaterialien im Stapel-, Laminier- und Sinterschritt gemeinsam verarbeitet werden sollen, ist es wichtig, dass die mechanischen und thermischen Eigenschaften der Materialien gut aneinander angepasst sind. Gleichzeitig müssen die elektrischen Eigenschaften an die stark unterschiedlichen Anforderungen angepasst werden.

Vorliegend wird das Konzept einer Deckschicht bzw. Ummantelung mit niedriger Dielektrizitätszahl genutzt, um die Kapazität eines Vielschichtvaristors zu reduzieren. Bisherige Lösungen benötigen für die Herstellung derselben aufwendige Verfahren und/oder zusätzliche Prozessschritte oder sind für die Reduzierung der Streukapazität ungeeignet. Das Eindiffundieren von Lithium in das fertig gesinterte Bauteil stellt etwa eine besondere Herausforderung dar. Dabei muss mit hochkonzentrierten Lithiumverbindungen (z.B. Li₂CO₃) gearbeitet werden, um eine ausreichende Eindringtiefe zu erreichen, andererseits besteht dadurch die Gefahr, dass das Lithium bis in das aktive Volumen eindringt und die Funktionalität des Bauteils gefährdet.

Wird dagegen eine in der chemischen Zusammensetzung stärker abweichende Keramik als Deckschicht verwendet, besteht zum Aufwand in der Herstellung der Nachteil der minimalen Bindung zwischen Deckschicht und Varistorkeramik. Die mechanischen Eigenschaften (Elastizitätsmodul, Festigkeit, Wärmeausdehnung etc.) unterscheiden sich teilweise stark voneinander, da ein ausreichender Unterschied der elektrischen Eigenschaften notwendig ist. Dadurch wird die mechanische Stabilität des gesamten Bauteils negativ beeinflusst.

Diese Nachteile werden durch das oben beschriebene Verfahren und den daraus resultierenden Vielschichtvaristor wirkungsvoll umgangen.

Die nachfolgend beschriebenen Zeichnungen sind nicht als maßstabsgetreu aufzufassen. Vielmehr können zur besseren Darstellung einzelne Dimensionen vergrößert, verkleinert oder auch verzerrt dargestellt sein.

Elemente, die einander gleichen oder die die gleiche Funktion übernehmen, sind mit gleichen Bezugszeichen bezeichnet.

Es zeigen:
- Figur 1: eine Schnittdarstellung eines Vielschichtvaristors gemäß einem ersten Ausführungsbeispiel,
- Figur 2: eine Schnittdarstellung eines Vielschichtvaristors gemäß einem weiteren Ausführungsbeispiel,
- Figur 3: eine Schnittdarstellung eines Vielschichtvaristors gemäß dritten Ausführungsbeispiel.

Die Figur 1 zeigt eine erste Ausführungsform eines Vielschichtvaristors 1. Der Vielschichtvaristor 1 weist einen Keramikkörper 2 auf. In dem Keramikkörper 2 ist eine Vielzahl an Innenelektroden 5 ausgebildet. In Figur 1 sind lediglich zwei Innenelektroden 5 dargestellt. Selbstverständlich kann der Vielschichtvaristor 1 mehr als zwei Innenelektroden 5 aufweisen. Die Innenelektroden 5 weisen Silber, Palladium, Platin oder einer Legierung dieser Metalle auf.

In diesem Ausführungsbeispiel sind die Innenelektroden 5 alternierend angeordnet und überlappen sich in einem Innenbereich des Vielschichtvaristors 1. Der Überlappbereich bildet einen aktiven Bereich 3 des Vielschichtvaristors 1.

Der Vielschichtvaristor 1 weist ferner einen oberflächennahen Bereich 4 auf. Der oberflächennahe Bereich 4 weist lediglich eine minimale elektrische Leitfähigkeit auf. Der oberflächennahe Bereich 4 grenzt an eine Oberseite 1a und an eine Unterseite 1b des Vielschichtvaristors 1 an, wie der Figur 1 entnommen werden kann. Der oberflächennahe Bereich 4 weist eine Deckschicht bzw. einen Isolationsbereich des Vielschichtvaristors 1 auf.

Der Vielschichtvaristor 1 weist in diesem Ausführungsbeispiel ferner zwei Außenelektroden 9 auf. Der Vielschichtvaristor 1 kann aber auch mehr als zwei Außenelektroden 9 aufweisen. Die Außenelektroden 9 sind zur elektrischen Kontaktierung des Vielschichtvaristors 1 mit den Innenelektroden 5 elektrisch verbunden. Die Außenelektroden 9 sind an Seitenflächen des Vielschichtvaristors 1 ausgebildet. Ferner sind die Außenelektroden 9 auch auf Teilen der Unterseite 1b und der Oberseite 1a des Vielschichtvaristors 1 ausgebildet.

Gemäß dem gezeigten Ausführungsbeispiel sind die Außenelektroden einschichtig aufgebaut.

Alternativ dazu können die Außenelektroden 9 auch mehrschichtig aufgebaut sein (nicht explizit dargestellt). Vorzugsweise weist die jeweilige Außenelektrode 9 in diesem Fall eine erste oder innere Schicht zur Kontaktierung der Innenelektroden 9 auf. Die erste Schicht weist vorzugsweise Silber auf. Die jeweilige Außenelektrode 9 weist eine zweite oder mittlere Schicht als Diffusionsbarriere auf. Die zweite Schicht weist vorzugsweise Nickel auf. Die jeweilige Außenelektrode 9 weist eine dritte oder äußere Schicht auf, die das Verlöten des Vielschichtvaristors 1 auf Platinen ermöglicht. Die dritte Schicht weist vorzugsweise Zinn auf. In diesem Ausführungsbeispiel muss der Varistor 1 vor der Galvanik mit einer Schutzschicht (vorzugsweise Glas) versehen werden. Insbesondere ist in diesem Fall auf der Oberseite 1a und der Unterseite 1b (also über dem nachfolgend beschriebenen zweiten Keramikmaterial 7) eine weitere Schutzschicht (Galvanikschutz, beispielsweise Glas) aufgebracht (nicht explizit dargestellt). Diese Glasschicht isoliert den Keramikkörper 2 chemisch und erhöht so die Beständigkeit des Varistors 1.

Der Keramikkörper 2 weist in dem Ausführungsbeispiel gemäß Figur 1 zwei Keramikmaterialien bzw. Varistorkeramiken 6, 7 auf.

Ein erstes bzw. primäres Keramikmaterial 6 ist in einem Innenbereich des Vielschichtvaristors 1 ausgebildet. Insbesondere weist der aktive Bereich 3 das erste Keramikmaterial 6 auf. Ein zweites bzw. modifiziertes Keramikmaterial 7 ist in einem Randbereich des Vielschichtvaristors 1 gebildet. Insbesondere ist das zweite Keramikmaterial im oberflächennahen Bereich 4 und damit im Wesentlichen im inaktiven Bereich angeordnet. Neben dem zweiten Keramikmaterial 7 weist der inaktive Bereich aber auch einen Teil des ersten Keramikmaterials 6 auf, wie aus Figur 1 ersichtlich ist.

Die Keramikmaterialien 6, 7 weisen ZnO auf. Insbesondere ist ZnO der Hauptbestandteil der Keramikmaterialien 6, 7. Ferner können die Keramikmaterialien 6, 7 ein Varistor bildendes Oxid wie Wismutoxid oder ein Seltenerdoxid (z.B. Praseodymoxid) sowie weiteren Oxide aufweisen, welche die Varistoreigenschaften verbessern.

Die Keramikmaterialien 6, 7 sind chemisch annähernd identisch. Insbesondere stimmen die Keramikmaterialien 6, 7 chemisch zu ≥ 99% überein. Die Keramikmaterialien 6, 7 weisen jedoch eine unterschiedliche Dielektrizitätskonstante ε₀*εᵣ bzw. Dielektrizitätszahl εᵣ auf. Insbesondere unterscheiden sich die Dielektrizitätskonstanten ε₀*εᵣ bzw. Dielektrizitätszahlen εᵣ der Keramikmaterialien 6, 7 um einen Faktor ≥ 5 voneinander. Dabei ist die Dielektrizitätskonstante des ersten Keramikmaterials 6 - und damit im aktiven Bereich 3 - größer als die Dielektrizitätskonstante des zweiten Keramikmaterials 7 - und damit im oberflächennahen Bereich 4.

Das wird dadurch erreicht, dass sich die Keramikmaterialien 6, 7 in der Konzentration an einwertigen Elementen X⁺ (X⁺ steht dabei für Li⁺, Na⁺, K⁺ oder Ag⁺) voneinander unterscheiden.

Beispielsweise unterscheiden sich die Keramikmaterialien um maximal 50 ppm < Δc (X⁺) < 5000 ppm voneinander. Δc bezeichnet dabei den maximalen Konzentrationsunterschied, der zwischen dem aktiven Bereich 3 und dem oberflächennahen Bereich 4 auftritt. Vorzugsweise ist die Konzentration an einwertigen Elementen im oberflächennahen Bereich 4 um 100 ppm bis 1000 ppm höher als im aktiven Bereich 3.

Die einwertigen Elemente Li⁺, Na⁺, K⁺, Ag⁺ wirken als "Akzeptor-Dotierung" im halbleitenden ZnO. Daher kann die oben angeführte Dotierung auf alle ZnO basierenden Varistorkeramiken (unabhängig von der Rezeptur) angewendet werden.

Insgesamt müssen die Keramikmaterialien 6, 7 mit Akzeptoren dotiert sein, die relativ niedrige Diffusionskonstanten aufweisen. Ferner müssen die Dotierstoffe, an denen sich die Keramikmaterialien 6, 7 unterscheiden, in niedrigen Konzentrationen auftreten.

Es ist vorteilhaft, wenn die Konzentration X⁺ im aktiven Bereich 3 (Konzentration an einwertigen Elementen im ersten Keramikmaterial 6) auf einem niedrigen Niveau (X⁺ < 100 ppm) liegt. Mit anderen Worten, im aktiven Bereich 3 ist die Konzentration an einwertigen Elementen X⁺ wesentlich geringer als im inaktiven Bereich bzw. im oberflächennahen Bereich 4.

Eine niedrige Konzentration an einwertigen Elementen X⁺ geht mit einer großen (bzw. größeren) Dielektrizitätskonstante einher. Folglich weist der aktive Bereich 3 eine höhere Dielektrizitätskonstante / Dielektrizitätszahl auf als der oberflächennahe Bereich 4. Eine Erhöhung der Konzentration an einwertigen Elementen X⁺ bewirkt ein Absinken der Dielektrizitätskonstante. Insgesamt wird eine deutliche Verringerung der Dielektrizitätskonstante bereits bei kleinen Zusatzmengen an einwertigen Elementen erzielt.

Zusammengefasst werden die beiden Keramikmaterialien 6, 7 so kombiniert, dass die höchste Konzentration an einwertigen

Elementen X⁺ im oberflächennahen Bereich 4 und die niedrigste Konzentration im aktiven Bereich 3 vorliegt. Das zweite Keramikmaterial 7 dient damit als isolierende Deckschicht mit Akzeptordotierung und niedriger Dielektrizitätszahl. Ausgehend vom oberflächennahen Bereich 4 sinkt die Konzentration in Richtung des aktiven Bereichs 3 schrittweise ab (Konzentrationsgradient). Damit wird die parasitäre Kapazität / Streukapazität des Vielschichtvaristors 1 erheblich reduziert.

Da die Keramikmaterialien 6, 7 chemisch annähernd identisch sind, kommt es beim Sintern der Keramik zu keinen mechanischen (Risse, Verbiegungen) und chemischen (Reaktions-, Diffusionszonen) Problemen.

Die Figur 2 zeigt eine zweite Ausführungsform eines Vielschichtvaristors 1. In Bezug auf die Ausführung und Anordnung der Innenelektroden 5 und Außenelektroden 9 wird auf die Beschreibung in Zusammenhang mit Figur 1 verwiesen.

Im Gegensatz zu dem in Figur 1 gezeigten Vielschichtvaristor weist der Vielschichtvaristor in diesem Ausführungsbeispiel drei Keramikmaterialien / Varistorkeramiken 6, 7, 8 mit unterschiedlichen Konzentrationen an einwertigen Elementen X⁺ auf. Das erste bzw. primäre Keramikmaterial 6 ist - wie bereits in Zusammenhang mit Figur 1 beschrieben - im aktiven Bereich 3 angeordnet. Das zweite und dritte Keramikmaterial (modifizierte Keramikmaterialien) 7, 8 ist in oberflächennahen Bereich 4 angeordnet. Das dritte Keramikmaterial 8 ist dabei zwischen dem ersten und dem zweiten Keramikmaterial 6, 7 angeordnet.

Das erste Keramikmaterial 6 weist eine niedrige Konzentration an einwertigen Elementen auf. Damit weist das erste Keramikmaterial 6 eine hohe Dielektrizitätskonstante auf. Das zweite Keramikmaterial 7 weist eine höhere Konzentration an einwertigen Elementen auf als das erste Keramikmaterial 6. Die Konzentration an einwertigen Elementen im dritten Keramikmaterial 8 liegt zwischen der des ersten Keramikmaterials 6 und des zweiten Keramikmaterials 7. Insbesondere weist das erste Keramikmaterial 6 die niedrigste Konzentration an einwertigen Elementen auf und das zweite Keramikmaterial 7 weist die höchste Konzentration an einwertigen Elementen auf. Das dritte Keramikmaterial 8 weist eine mittlere Konzentration auf. Damit wird ein Konzentrationsgradient erzeugt.

Die Konzentration der Akzeptoren in dem zweiten und dritten Keramikmaterial 7, 8 liegt dabei beispielsweise zwischen 50 ppm und 5000 ppm höher als in der aktiven Keramikschicht (erstes bzw. primäres Keramikmaterial 6). Die zweiten und dritten Keramikmaterialien 7, 8 dienen als isolierende Deckschicht bzw. Isolationszone mit Akzeptordotierung und niedriger Dielektrizitätszahl.

Die Figur 3 zeigt eine dritte Ausführungsform eines Vielschichtvaristors 1. In Bezug auf die Ausführung und Anordnung der Außenelektroden 9 wird auf die Beschreibung in Zusammenhang mit Figur 1 verwiesen. Im Gegensatz zu den in den Figuren 1 und 2 gezeigten Ausführungen sind die Innenelektroden 5 in diesem Ausführungsbeispiel in Spitze-zu-Spitze-Lage angeordnet. Der Bereich zwischen den Spitzen der Innenelektroden 5 bildet den aktiven Bereich 3 des Vielschichtvaristors 1. Zusätzlich weist der Vielschichtvaristor 1 metallische Schutz- oder Faradayelektroden 10 auf, welche die Schutzfunktion des Vielschichtvaristors 1 gegen elektrostatische Entladungen erhöhen.

Analog zu dem in Zusammenhang mit Figur 2 beschriebenen Vielschichtvaristor weist der Vielschichtvaristor 1 in diesem Ausführungsbeispiel drei Keramikmaterialien 6, 7, 8 mit unterschiedlichen Konzentration an einwertigen Elementen X⁺ auf.

Die Faradayelektroden 10 tragen dazu bei die Diffusion zwischen den Keramikmaterialien 6, 7, 8 zu verhindern. Aufgrund der reduzierten Diffusion entsteht ein definierter Konzentrationsgradient und damit verbunden ein definierter Gradient der elektrischen Eigenschaften vor allem der Dielektrizitätskonstante. Die Dicken der Deckschichten (zweites und drittes Keramikmaterial 7, 8) werden gewählt, dass möglichst wenig Diffusion der Akzeptoren in den aktiven Bereich 3 auftritt. Als Dicke der Deckschichten wird eine jeweilige Ausdehnung des zweiten Keramikmaterials 7 bzw. des dritten Keramikmaterials 8 senkrecht zu einer Hauptausdehnung des Vielschichtvaristors 1 verstanden.

Insgesamt liegt die Konzentration der Akzeptoren in dem zweiten und dritten Keramikmaterial 7, 8 zwischen 50 ppm und 5000 ppm (bevorzugt zwischen 100 ppm und 1000 ppm) höher als in der aktiven Keramikschicht (erstes Keramikmaterial 6). Die zweiten und dritten Keramikmaterialien 7, 8 dienen als isolierende Deckschicht mit Akzeptordotierung und niedriger Dielektrizitätszahl. In Bezug auf die weiteren Ausführungsmerkmale der Keramikmaterialien 6, 7, 8 wird auf die Beschreibung zu Figur 2 verwiesen.

Der besondere Vorteil dieser Erfindung ist, dass sich die elektrischen Eigenschaften der modifizierten Varistorkeramik 7, 8 (zweites bzw. drittes Keramikmaterial 7, 8) stark von denen der ursprünglichen Varistorkeramik (erstes bzw. primäres Keramikmaterial 6) unterscheiden ohne dass sich die Materialien chemisch signifikant voneinander unterscheiden. Daher sind die Materialien ansonsten nahezu identisch und können ohne Probleme verarbeitet werden.

Im Folgenden wird ein Verfahren zur Herstellung eines Vielschichtvaristors 1, insbesondere eines Vielschichtvaristors gemäß einem der obigen Ausführungsbeispiele beschrieben. Das Verfahren weist die folgenden Schritte auf:
A) In einem ersten Schritt werden Keramikpulver aus Einzelkomponenten bereitgestellt. Es wird dabei ein erstes Keramikpulver zur Ausbildung des ersten Keramikmaterials (primäres Keramikmaterial) 6 bereitgestellt. Es wird ferner ein zweites Keramikpulver zur Ausbildung des zweiten Keramikmaterials (modifiziertes Keramikmaterial) 7 bereitgestellt. In einem Ausführungsbeispiel kann auch ein drittes Keramikpulver zur Ausbildung des dritten Keramikmaterials (modifiziertes Keramikmaterial) 8 bereitgestellt werden (siehe Figuren 2 und 3). Die Keramikpulver sind chemisch zu ≥ 99 % identisch. Die Keramikpulver weisen als Grundmaterial im wesentlichen ZnO auf. Die Tabelle 1 zeigt eine mögliche Zusammensetzung des Grundmaterials der Keramikpulver. Selbstverständlich sind auch andere Zusammensetzungen vorstellbar, wobei jeweils ZnO der Hauptbestandteil des Keramikmaterials ist.

**Tabelle 1: Zusammensetzung des Grundmaterials der Keramikpulver. *)Querverunreinigungen und Eintrag durch Prozess: typisch 1-10 ppm Kalium**

| **Hauptbestandteil** | **Menge [mol Element]** |
|---|---|
| Zn (ZnO) | 94,0 % |

| **Dotierungs-Element [-Oxid]** | **Menge [mol Element]** |
|---|---|
| Al (Al₂0₃) | 400 ppm |
| Ca (CaO) | 150 ppm |
| Co (Co₃O₄) | 3,50 % |
| Cr (Cr₂O₃) | 1000 ppm |
| K (K₂O) | < 100 ppm *) |
| Pr (Pr₆O₁₁) | 4900 ppm |
| Y (Y₂O₃) | 1,825 % |

Die Keramikpulver unterscheiden sich jedoch in der Konzentration an einwertigen Elementen X⁺. Insbesondere unterscheiden sich die Keramikpulver in der Konzentration X⁺ um 50 ppm ≤ Δc(X⁺) ≤ 5000 ppm.

Das erste bzw. primäre Keramikpulver weist dabei die geringste Konzentration an Akzeptoren / einwertigen Elementen auf. Bevorzugt liegt die Konzentration an einwertigen Elementen X⁺ im ersten Keramikpulver bei < 100 ppm. Das zweite Keramikpulver weist die größte Konzentration an Akzeptoren / einwertigen Elementen auf. Das dritte Keramikpulver weist eine mittlere / dazwischenliegende Konzentration an Akzeptoren / einwertigen Elementen auf.

In einem zweiten Schritt B) erfolgt das Ausbilden von Grünfolien aus den Keramikpulvern. Hierfür werden die Pulver zunächst gemahlen, sprühgetrocknet und entkohlt. Die entkohlten Pulver werden mit organischem Binder und Dispergator verschlickert und anschließend zu Grünfolien gezogen. Die Folien werden zurechtgeschnitten.

In einem weiteren Schritt C) erfolgt das teilweise Bedrucken eines Teils der Grünfolien mit einer Metallpaste (vorzugsweise Silber und/oder Palladium) zur Ausbildung der Innenelektroden 5. Dabei werden lediglich diejenigen Grünfolie teilweise mit der Metallpaste bedruckt, welche später im aktiven Bereich 3 angeordnet sind. Mit anderen Worten lediglich die Grünfolien, welche aus dem ersten Keramikpulver hergestellt sind, werden mit der Metallpaste bedruckt.

Optional kann auf einen Teil der Grünfolien auch eine weitere Metallpaste (vorzugsweise Silber und/oder Palladium) zur Ausbildung von Schutzelektroden 10 aufgedruckt werden (siehe Figur 3). Vorzugsweise wird diese Metalpaste auf die Grünfolien mit der geringsten und/oder der. mittleren Konzentration an einwertigen Elementen aufgedruckt (Figur 3).

In einem weiteren Schritt D) erfolgt das Stapeln von bedruckten und unbedruckten Grünfolien. Das Stapeln erfolgt derart, dass der finale Vielschichtvaristor 1 einen definierten Konzentrationsgradienten an einwertigen Elementen X⁺ aufweist, wobei die Konzentration ausgehend vom zweiten Keramikmaterial 7 über das dritte Keramikmaterial 8 (Figuren 2 und 3) bis hin zum ersten Keramikmaterial 6 abnimmt.

In einem weiteren Schritt erfolgt das Laminieren, Entkohlen und Sintern der Grünfolien. Die Sintertemperatur beträgt dabei vorzugsweise 1100°C.

In einem letzten Schritt erfolgt das Aufbringen von Außenelektroden 9.

Durch das Verfahren wird ein Vielschichtvaristor 1 hergestellt, der eine sehr niedrige Streukapazität und damit eine niedrige Kapazität aufweist.

Ein Vorteil dieser Erfindung ist, dass die Herstellung mit sehr geringem Aufwand verbunden ist. Die modifizierte Varistorkeramik (zweites bzw. drittes Keramikmaterial 7, 8) wird in der Produktion genauso behandelt wie die ursprüngliche/primäre Varistorkeramik (erstes Keramikmaterial 6), da sich die Materialien chemisch nur geringfügig unterscheiden. Daher sind die Pulver-, Schlicker- und Folieneigenschaften der Materialien sehr ähnlich und können gleich verarbeitet werden. Das Gleiche gilt für die Verarbeitung der Folien zu Laminaten und der Endfertigung der Bauteile (Schneiden, Entkohlen, Sintern). Da die Elemente, etwa Kalium, in denen sich die Materialien voneinander unterscheiden, nur einen kleinen Konzentrationsunterschied (Konzentrationsgradienten) aufweisen, kann eine Diffusion derselben in das aktive Volumen selbst während der Sinterung vernachlässigt werden. Daher können die Deckschichten mit ausreichend hohen Dicken dimensioniert werden, wodurch der Abschirmungseffekt verstärkt wird.

Zur Charakterisierung der Deckschichten wurden in einem vorangegangen Testverfahren ausgehend von dem Grundmaterial (siehe Tabelle 1) Modifikationen (Variationen mit geänderter Dotierung laut nachfolgender Tabelle 2) hergestellt und deren Dielektrizitätszahl bestimmt. Die Pulvermischungen wurden dafür jeweils gemahlen, eingedampft und entkohlt. Die entkohlten Pulver wurden mit organischem Binder granuliert und zu Scheiben gepresst (15 mm Durchmesser, 1 mm Höhe). Die Scheiben wurden gesintert und auf 0,3 mm Höhe geschliffen. Zuletzt wurden die Scheiben auf beiden Seiten kreisförmig (5 mm Durchmesser) mit Silberpaste bedruckt, und eingebrannt.

Die Kapazitäten der Scheiben wurden bei 1 V und 1 kHz gemessen (siehe Tabelle 2). Mit der Formel für die Kapazität des Plattenkondensators konnte die Dielektrizitätskonstante bzw. die Dielektrizitätszahl der Keramik bestimmt werden: εᵣ = (C * d)/(A * ε₀).

**Tabelle 2: Ergebnisse des Grundmaterials und der modifizierten Varistorkeramiken**

| **Zusammensetzung** | **Zusatz an X+ (X=Kalium)** | **Sintertemperatur** | **Dielektrizitätszahl** |
|---|---|---|---|
| Grundmaterial (=Referenz) | Ohne Zusatz | 1100° C | 80 |
| Grundmaterial | 100 ppm K | 1100° C | 73 |
| Grundmaterial | 1000 ppm K | 1100° C | 54 |
| Grundmaterial + 1000 ppm La | 1000 ppm K | 1100° C | 10 |
| Grundmaterial | 5000 ppm K | 1100° C | 9, 4 |

Mit dem Charakterisierungs-Testverfahren wurden mögliche Zusammensetzungen mit reduzierter Dielektrizitätszahl bereitgestellt, die zur Erprobung der Erfindung am Vielschichtvaristor geeignet waren.

Abschließend wird im Folgenden die Erprobung der Erfindung kurz zusammengefasst.

Es wurden drei Keramikpulver hergestellt, welche sich nur im Kalium- und Lanthangehalt im ppm-Bereich unterschieden (siehe Tabelle 2). Der Hauptbestandteil aller Pulver war Zinkoxid (siehe Tabelle 1).

Das erste Keramikpulver entsprach in der Zusammensetzung dem Grundmaterial (siehe Tabelle 1). Das zweite Keramikpulver wurde zusätzlich mit 1 000 ppm Kalium dotiert. Das dritte Keramikpulver wurde zusätzlich mit 1 000 ppm Kalium und 1 000 ppm Lanthan dotiert.

Die so hergestellten Pulvermischungen wurden gemahlen, sprühgetrocknet und entkohlt. Die entkohlten Pulver wurden mit organischem Binder und Dispergator verschlickert und zu Folien gezogen. Die Folien wurden zurechtgeschnitten, mit Palladiumpaste bedruckt, gestapelt und zu Vielschicht-Bauteilen geschnitten.

Zur Erprobung wurde das einfachste Design (siehe Figur 1) eines 1206 ML-Varistors mit 2 Innenelektroden (120 Mikrometer Elektrodenabstand und 0,8 mm² Überlappfläche) gewählt. Mit den drei Arten von Keramikfolien wurden drei Arten von Bauteilen produziert.

Der erste Typ Bauteile bestand durchgehend aus dem Grundmaterial (= der Referenztyp). Der zweite Typ Bauteile bestand im Kern aus dem Grundmaterial mit einer Deckschicht aus der zweiten Keramik (mit erhöhter Kaliumkonzentration). Der dritte Typ Bauteile bestand im Kern aus dem Grundmaterial mit einer Deckschicht aus der dritten Keramik (mit erhöhter Kaliumkonzentration und Lanthan-dotiert).

Die so hergestellten Bauteile wurden jeweils bei 1100°C gesintert. Dabei zeigte sich in Schliffbildern, dass die Deckschichten fehlerfrei (keine Risse, etc.) mit der Kernschicht versintert waren. Zuletzt wurden die Bauteile mit Außenelektroden aus einer Schicht Silber metallisiert und eingebrannt.

Die Kapazitäten der Bauteile wurden bei 1 V und 1 MHz gemessen. Der erste Typ Bauteile (Referenztyp) wies eine Kapazität von 17,7±3,1 pF auf. Der zweite Typ Bauteile (Deckschicht mit erhöhter Kaliumkonzentration) wies eine Kapazität von 13,2±1,3 pF auf. Das entspricht einer Reduktion der Kapazität um 25%. Der dritte Typ Bauteile (Deckschicht mit erhöhter Kaliumkonzentration und Lanthan-dotiert) wies eine Kapazität von 11,1±2,4 pF auf. Das entspricht einer Reduktion der Kapazität um 37%. Damit konnte gezeigt werden, dass bereits die einfachste Art der Anwendung der Erfindung zu einer deutlichen Reduktion der Gesamtkapazität des Vielschichtvaristors führt.

Die Strom-/Spannung-Kennlinie der Bauteile wurde mit steigenden, statischen Stromstärken im Bereich von 10 nA bis 1 mA gemessen. Der erste Typ Bauteile (Referenztyp) wies eine Varistorspannung bei 1 mA von 2159±144 V mm⁻¹ auf. Der zweite Typ Bauteile wies eine Varistorspannung bei 1 mA von 2210±172 V mm⁻¹ auf. Das entspricht einer Veränderung der Varistorspannung um nur 2%. Der dritte Typ Bauteile wies eine Varistorspannung bei 1 mA von 2273±183 V mm⁻¹ auf. Das entspricht einer Veränderung der Varistorspannung um 5%.

Es zeigt sich also, dass die Varistorspannung (Uᵥ@1mA) durch die Anwendung der Deckschichten / modifizierten Varistorkeramiken kaum beeinflusst wird. Daraus kann geschlossen werden, dass das aktive Volumen des Varistors durch die Deckschichten nicht beeinflusst oder gar geschädigt wurde.

Die Beschreibung der hier angegebenen Gegenstände ist nicht auf die einzelnen speziellen Ausführungsformen beschränkt. Vielmehr können die Merkmale der einzelnen Ausführungsformen - soweit technisch sinnvoll - beliebig miteinander kombiniert werden.

### Bezugszeichenliste

- 1: Vielschichtvaristor
- 1a: Oberseite
- 1b: Unterseite
- 2: Keramikkörper
- 3: Aktiver Bereich
- 4: Oberflächennaher Bereich
- 5: Innenelektroden
- 6: Erstes Keramikmaterial
- 7: Zweites Keramikmaterial
- 8: Drittes Keramikmaterial
- 9: Außenelektrode
- 10: Schutzelektrode

## Patentansprüche

1. Verfahren zur Herstellung eines Vielschichtvaristors (1) aufweisend die folgenden Schritte:
A) Bereitstellen eines ersten Keramikpulvers zur Herstellung eines ersten Keramikmaterials (6) und wenigstens eines zweiten Keramikpulvers zur Herstellung eines zweiten Keramikmaterials (7), wobei sich die Keramikpulver in der Konzentration an einwertigen Elementen X⁺ um 50 ppm ≤ Δc(X⁺) ≤ 5000 ppm voneinander unterscheiden, wobei X⁺ = (Li⁺, Na⁺, K⁺ oder Ag⁺), und wobei Δc den maximalen Konzentrationsunterschied bezeichnet, der zwischen einem aktiven Bereich (3) und einem oberflächennahen Bereich (4) des Vielschichtvaristors (1) auftritt;
B) Verschlickern der Keramikpulver und Ausbilden von Grünfolien;
C) Teilweises Bedrucken eines Teil der Grünfolien mit einer Metallpaste zur Ausbildung von Innenelektroden (5);
D) Stapeln von bedruckten und unbedruckten Grünfolien;
E) Laminieren, Entkohlen und Sintern der Grünfolien;
F) Aufbringen von Außenelektroden (10). wobei die Grünfolien in Schritt D) derart gestapelt werden, dass das zweite Keramikmaterial (7) eine Deckschicht des Vielschichtvaristors (1) bildet.

2. Verfahren gemäß Anspruch 1,
wobei in Schritt C) diejenigen Grünfolien teilweise mit Metallpaste bedruckt werden, welche eine geringere Konzentration an einwertigen Elementen X⁺ aufweisen als die übrigen Grünfolien.

3. Verfahren gemäß einem der Ansprüche 1 oder 2
wobei die Keramikpulver ZnO als Hauptbestandteil aufweisen.

4. Verfahren gemäß einem der vorangehenden Ansprüche,
wobei die Keramikmaterialien (6, 7) ein Varistor bildendes Oxid oder ein Seltenerdoxid sowie weitere Oxide aufweisen, welche die Varistoreigenschaften verbessern.

5. Verfahren gemäß einem der vorangehenden Ansprüche,
wobei die Keramikmaterialien (6, 7) zusätzlich mit Pr, La oder Y dotiert sind.

6. Verfahren gemäß einem der vorangehenden Ansprüche, wobei sich die Keramikmaterialien (6, 7) im Kalium- und Lanthangehalt im ppm-Bereich unterscheiden.

7. Verfahren gemäß einem der vorangehenden Ansprüche,
wobei das im oberflächennahen Bereich (4) angeordnete zweite Keramikmaterial (7) mit 1000 ppm Kalium dotiert wird.

8. Verfahren gemäß Anspruch 7, wobei das zweite Keramikmaterial (7) zusätzlich mit 1000 ppm La dotiert wird.

9. Verfahren gemäß Anspruch 7 und Anspruch 8
wobei das Lanthan dotierte zweite Keramikmaterial (7) eine reduzierte Streukapazität im Vergleich zum dem lediglich mit Kalium dotierten zweiten Keramikmaterial (7) aufweist.

10. Verfahren gemäß einem der vorangehenden Ansprüche,
wobei das erste Keramikmaterial (6) die niedrigste Konzentration an einwertigen Elementen X⁺ aufweist und wobei das zweite Keramikmaterial (7) die höchste Konzentration an einwertigen Elementen X⁺ aufweist.

11. Verfahren gemäß einem der Ansprüche 1 bis 10,
wobei in Schritt A) ein drittes Keramikpulver zur Herstellung eines dritten Keramikmaterials (8) bereitgestellt wird, wobei die Konzentration an einwertigen Elementen X⁺ im dritten Keramikpulver kleiner als im zweiten Keramikpulver aber größer als im ersten Keramikpulver ist.

12. Verfahren gemäß einem der Ansprüche 1 bis 11,
wobei die Grünfolien in Schritt D) derart gestapelt werden, dass der Vielschichtvaristor (1) einen definierten Konzentrationsgradienten an einwertigen Elementen X⁺ aufweist, wobei die Konzentration ausgehend vom zweiten Keramikmaterial (7) bis hin zum ersten Keramikmaterial (6) abnimmt.

13. Vielschichtvaristor (1) aufweisend einen Keramikkörper (2) mit einer Vielzahl von Innenelektroden (5), wobei der Keramikkörper (2) einen aktiven Bereich (3) und einen oberflächennahen Bereich (4) aufweist, und wobei der Keramikköper (2) wenigstens ein erstes Keramikmaterial (6) und wenigstens ein zweites Keramikmaterial (7) aufweist,
wobei sich die Keramikmaterialien (6, 7) in einer Konzentration an einwertigen Elementen X⁺ um maximal 50 ppm ≤ Δc(X⁺) ≤ 5000 ppm voneinander unterscheiden, wobei X⁺ = (Li⁺, Na⁺, K⁺ oder Ag⁺), und wobei Δc den maximalen Konzentrationsunterschied bezeichnet, der zwischen dem aktiven Bereich (3) und dem oberflächennahen Bereich (4) auftritt,
wobei der Keramikköper (2) wenigstens drei Keramikmaterialien (6, 7, 8) aufweist, und wobei das dritte Keramikmaterial (8) zwischen dem ersten Keramikmaterial (6) und dem zweiten Keramikmaterial (7) angeordnet ist, wobei das erste Keramikmaterial (6) im aktiven Bereich (3) angeordnet ist und wobei das zweite Keramikmaterial (7) eine isolierende Deckschicht des Keramikkörpers (2) bildet.

14. Vielschichtvaristor (1) gemäß Anspruch 13 wobei die Keramikmaterialien (6, 7) ein Varistor bildendes Oxid oder ein Seltenerdoxid sowie weiteren Oxide aufweisen, welche die Varistoreigenschaften verbessern.

15. Vielschichtvaristor (1) gemäß Anspruch 14 wobei die Keramikmaterialien (6, 7) zusätzlich mit Pr, La oder Y dotiert sind.

16. Vielschichtvaristor (1) gemäß einem der Ansprüche 13 bis 15,
wobei das zweite Keramikmaterial (7) mit 1000 ppm Kalium dotiert ist.

17. Vielschichtvaristor (1) gemäß Anspruch 16 wobei das zweite Keramikmaterial (7) zusätzlich mit 1000 ppm La dotiert ist.

18. Vielschichtvaristor (1) gemäß Anspruch 2 16 und Anspruch 17, wobei das Lanthan dotierte zweite Keramikmaterial (7) eine reduzierte Streukapazität im Vergleich zum dem lediglich mit Kalium dotierten zweiten Keramikmaterial (7) aufweist.

19. Vielschichtvaristor (1) gemäß einem der Ansprüche 13 bis 18 wobei die höchste Konzentration an einwertigen Elementen X⁺ im oberflächennahen Bereich (4) vorliegt und wobei die niedrigste Konzentration an einwertigen Elementen X⁺ im aktiven Bereich (3) vorliegt.

20. Vielschichtvaristor (1) gemäß einem der Ansprüche 13 bis 19, wobei das erste Keramikmaterial (6) die niedrigste Konzentration an einwertigen Elementen X⁺ aufweist und wobei das zweite Keramikmaterial (7) die höchste Konzentration an einwertigen Elementen X⁺ aufweist.

21. Vielschichtvaristor (1) gemäß Anspruch 20, wobei das dritte Keramikmaterial (8) eine mittlere Konzentration an einwertigen Elementen X⁺ aufweist.

22. Vielschichtvaristor (1) gemäß einem der Ansprüche 13 bis 21, wobei sich die Keramikmaterialien (6, 7, 8) chemisch um ≤ 1% voneinander unterscheiden.

23. Vielschichtvaristor (1) gemäß einem der Ansprüche 13 bis 22, die Dielektrizitätszahlen εr des ersten und zweiten Keramikmaterials (6, 7) um ≥ Faktor 5 voneinander unterscheiden.

24. Vielschichtvaristor (1) gemäß einem der Ansprüche 13 bis 23, wobei eine Dielektrizitätszahl εr des zweiten Keramikmaterials (7) und des dritten Keramikmaterials (8) geringer ist als eine Dielektrizitätszahl εr des ersten Keramikmaterials (6).

25. Vielschichtvaristor (1) gemäß einem der Ansprüche 13 bis 24, wobei die Konzentration an einwertigen Elementen X⁺ im aktiven Bereich (3) < 100 ppm ist.

26. Vielschichtvaristor (1) gemäß einem der Ansprüche 13 bis 25, wobei sich die Konzentration an einwertigen Elementen X⁺ ausgehend vom oberflächennahen Bereich (4) in Richtung des aktiven Bereichs (3) schrittweise verringert.

27. Vielschichtvaristor (1) gemäß einem der Ansprüche 13 bis 26, wobei eine Dicke des zweiten und/oder des dritten Keramikmaterials (7, 8) an ein Diffusionsverhalten des einwertigen Elements angepasst ist.

28. Vielschichtvaristor (1) gemäß einem der Ansprüche 13 bis 27, wobei die Keramikmaterialien (6, 7, 8) auf ZnO basieren.

29. Vielschichtvaristor (1) gemäß einem der Ansprüche 13 bis 28, wobei der Vielschichtvaristor (1) durch ein Verfahren gemäß einem der Ansprüche 1 bis 12 hergestellt ist.

## Claims

1. Process for producing a multi-layer varistor (1) comprising the steps of:
A) Providing a first ceramic powder for producing a first ceramic material (6) and at least a second ceramic powder for producing a second ceramic material (7), wherein the ceramic powders differ from one another in their concentration of monovalent elements X⁺ by 50 ppm ≤ Δc (X⁺) ≤ 5000 ppm, wherein X⁺ = (Li⁺, Na⁺, K⁺ or Ag⁺) and wherein Δc denotes the maximum concentration difference occurring between an active region (3) and a near-surface region (4) of the multi-layer varistor (1);
B) Slurrying the ceramic powders and forming green films;
C) Partially printing of part of the green films with a metal paste for forming internal electrodes (5);
D) Stacking printed and unprinted green films;
E) Laminating, decarbonizing and sintering the green films;
F) Applying external electrodes (10),
wherein step D) comprises stacking the green films in such a way that the second ceramic material (7) forms a top layer of the multi-layer varistor (1).

2. Process according to claim 1,
wherein step C) comprises partially printing with metal paste those green films which have a lower concentration of monovalent elements X⁺ than the other green films.

3. Process according to either of claims 1 or 2,
wherein the ceramic powders have ZnO as the primary constituent.

4. Process according to any one of the preceding claims,
wherein the ceramic materials (6, 7) comprise a varistor-forming oxide or a rare earth oxide and further oxides which improve the varistor properties.

5. Process according to any one of the preceding claims,
wherein the ceramic materials (6, 7) are additionally doped with Pr, La or Y.

6. Process according to any one of the preceding claims,
wherein the ceramic materials (6, 7) differ in their potassium and lanthanum contents in the ppm range.

7. Process according to any one of the preceding claims,
wherein the second ceramic material (7) arranged in the near-surface region (4) is doped with 1000 ppm of potassium.

8. Process according to claim 7,
wherein the second ceramic material (7) is additionally doped with 1000 ppm of La.

9. Process according to claim 7 and claim 8,
wherein the lanthanum-doped second ceramic material (7) has a reduced stray capacitance compared to the second ceramic material (7) doped only with potassium.

10. Process according to any one of the preceding claims,
wherein the first ceramic material (6) has the lowest concentration of monovalent elements X⁺ and wherein the second ceramic material (7) has the highest concentration of monovalent elements X⁺.

11. Process according to any one of claims 1 to 10, wherein step A) comprises providing a third ceramic powder for producing a third ceramic material (8), wherein the concentration of monovalent elements X⁺ in the third ceramic powder is lower than in the second ceramic powder but higher than in the first ceramic powder.

12. Process according to any one of claims 1 to 11, wherein the green films in step D) are stacked such that the multi-layer varistor (1) has a defined concentration gradient of monovalent elements X⁺, wherein the concentration decreases from the second ceramic material (7) to the first ceramic material (6).

13. Multi-layer varistor (1) comprising a ceramic body (2) having a multiplicity of internal electrodes (5), wherein the ceramic body (2) has an active region (3) and a near-surface region (4) and wherein the ceramic body (2) comprises at least one first ceramic material (6) and at least one second ceramic material (7),
wherein the ceramic materials (6, 7) differ from one another in a concentration of monovalent elements X⁺ by not more than 50 ppm ≤ Δc(X⁺) ≤ 5000 ppm, wherein X⁺ = (Li⁺, Na⁺, K⁺ or Ag⁺) and wherein Δc is the maximum concentration difference occurring between the active region (3) and the near-surface region (4),
wherein the ceramic body (2) comprises at least three ceramic materials (6, 7, 8) and wherein the third ceramic material (8) is arranged between the first ceramic material (6) and the second ceramic material (7), wherein the first ceramic material (6) is arranged in the active region (3) and wherein the second ceramic material (7) forms an insulating top layer of the ceramic body (2).

14. Multi-layer varistor (1) according to claim 13, wherein the ceramic materials (6, 7) comprise a varistor-forming oxide or a rare earth oxide and further oxides which improve the varistor properties.

15. Multi-layer varistor (1) according to claim 14, wherein the ceramic materials (6, 7) are additionally doped with Pr, La or Y.

16. Multi-layer varistor (1) according to any one of claims 13 to 15,
wherein the second ceramic material (7) is doped with 1000 ppm of potassium.

17. Multi-layer varistor (1) according to claim 16, wherein the second ceramic material (7) is additionally doped with 1000 ppm of La.

18. Multi-layer varistor (1) according to claim 16 and claim 17,
wherein the lanthanum-doped second ceramic material (7) has a reduced stray capacitance compared to the second ceramic material (7) doped only with potassium.

19. Multi-layer varistor (1) according to any one of claims 13 to 18,
wherein the highest concentration of monovalent elements X⁺ is present in the near-surface region (4) and wherein the lowest concentration of monovalent elements X⁺ is present in the active region (3).

20. Multi-layer varistor (1) according to any one of claims 13 to 19,
wherein the first ceramic material (6) has the lowest concentration of monovalent elements X⁺ and wherein the second ceramic material (7) has the highest concentration of monovalent elements X⁺.

21. Multi-layer varistor (1) according to claim 20, wherein the third ceramic material (8) has an intermediate concentration of monovalent elements X⁺.

22. Multi-layer varistor (1) according to any one of claims 13 to 21,
wherein the ceramic materials (6, 7, 8) differ from one another chemically by ≤ 1%.

23. Multi-layer varistor (1) according to any one of claims 13 to 22,
wherein the dielectric numbers εr of the first and second ceramic material (6, 7) differ from one another by ≥ factor 5.

24. Multi-layer varistor (1) according to any one of claims 13 to 23,
wherein a dielectric number εr of the second ceramic material (7) and the third ceramic material (8) is lower than a dielectric number εr of the first ceramic material (6).

25. Multi-layer varistor (1) according to any one of claims 13 to 24,
wherein the concentration of monovalent elements X⁺ in the active region (3) is < 100 ppm.

26. Multi-layer varistor (1) according to any one of claims 13 to 25,
wherein the concentration of monovalent elements X⁺ gradually decreases from the near-surface region (4) in the direction of the active region (3).

27. Multi-layer varistor (1) according to any one of claims 13 to 26,
wherein a thickness of the second and/or of the third ceramic material (7, 8) is adapted to a diffusion behaviour of the monovalent element.

28. Multi-layer varistor (1) according to any one of claims 13 to 27,
wherein the ceramic materials (6, 7, 8) are based on ZnO.

29. Multi-layer varistor (1) according to any one of claims 13 to 28,
wherein the multi-layer varistor (1) is produced by a process according to any one of claims 1 to 12.

## Revendications

1. Procédé de fabrication d'un varistor multicouche (1) présentant les étapes suivantes:
A) la mise à disposition d'une première poudre céramique pour la production d'un premier matériau céramique (6) et d'au moins une deuxième poudre céramique pour la production d'un deuxième matériau céramique (7), les poudres céramiques différant l'une de l'autre dans la concentration en éléments monovalents X⁺ de 50 ppm ≤ Δc(X⁺) ≤ 5 000 ppm, où X⁺ = (Li⁺, Na⁺, K + ou Ag⁺), et où Δc désigne la différence de concentration maximale qui se produit entre une zone active (3) et une zone proche de la surface (4) du varistor multicouche (1);
B) la mise en barbotine des poudres céramiques et la formation de feuilles vertes;
C) l'impression partielle d'une partie des feuilles vertes avec une pâte métallique destinée à la formation d'électrodes intérieures (5);
D) l'empilage de feuilles vertes imprimées et non imprimées;
E) le laminage, la décarbonation et le frittage des feuilles vertes;
F) l'application d'électrodes extérieures (10),
les feuilles vertes à l'étape D) étant empilées de telle sorte que le deuxième matériau céramique (7) forme une couche supérieure du varistor multicouche (1).

2. Procédé selon la revendication 1,
où, à l'étape C), les feuilles vertes qui ont une concentration d'éléments monovalents X⁺ inférieure à celle des autres feuilles vertes sont partiellement imprimées avec de la pâte métallique.

3. Procédé selon l'une des revendications 1 ou 2,
où les poudres céramiques contiennent ZnO comme composant principal.

4. Procédé selon l'une des revendications précédentes, où les matériaux céramiques (6, 7) contiennent un oxyde formant un varistor ou un oxyde de terres rares, ainsi que d'autres oxydes qui améliorent les propriétés du varistor.

5. Procédé selon l'une des revendications précédentes, où les matériaux céramiques (6, 7) sont en outre dopés avec Pr, La ou Y.

6. Procédé selon l'une des revendications précédentes, où les matériaux céramiques (6, 7) diffèrent en termes de teneur en potassium et lanthane dans la gamme ppm.

7. Procédé selon l'une des revendications précédentes, où le deuxième matériau céramique (7), placé dans la zone proche de la surface (4), est dopé avec 1000 ppm de potassium.

8. Procédé selon la revendication 7,
où le deuxième matériau céramique (7) est également dopé avec 1000 ppm de La.

9. Procédé selon la revendication 7 et la revendication 8,
où le deuxième matériau céramique dopé au lanthane (7) présente une capacité de diffusion réduite par rapport au deuxième matériau céramique dopé uniquement au potassium (7).

10. Procédé selon l'une des revendications précédentes, où le premier matériau céramique (6) présente la concentration la plus faible d'éléments monovalents X⁺ et
où le deuxième matériau céramique (7) présente la concentration la plus élevée d'éléments monovalents X⁺.

11. Procédé selon l'une des revendications 1 à 10,
où, à l'étape A), une troisième poudre de céramique est fournie pour la production d'un troisième matériau céramique (8), la concentration d'éléments monovalents X⁺ dans la troisième poudre de céramique étant inférieure à celle de la deuxième poudre de céramique, mais plus grande que dans la première poudre de céramique.

12. Procédé selon l'une des revendications 1 à 11,
où les feuilles vertes sont empilées à l'étape D) de telle sorte que le varistor multicouche (1) présente un gradient de concentration défini d'éléments monovalents X⁺, la concentration diminuant à partir du deuxième matériau céramique (7) jusqu'au premier matériau céramique (6).

13. Varistor multicouche (1) présentant un corps en céramique (2) avec une pluralité d'électrodes intérieures (5), le corps en céramique (2) ayant une zone active (3) et une zone proche de la surface (4), et le corps en céramique (2) ayant au moins un premier matériau céramique (6) et au moins un deuxième matériau céramique (7),
où les matériaux céramiques (6, 7) diffèrent l'un de l'autre dans une concentration d'éléments monovalents X⁺ d'un maximum de 50 ppm ≤ Δc(X⁺) ≤ 5 000 ppm, où X⁺ = (Li⁺, Na⁺, K⁺ ou Ag⁺), et où Δc désigne la différence de concentration maximale qui se produit entre la zone active (3) et la zone proche de la surface (4),
où le corps en céramique (2) présente au moins trois matériaux céramiques (6, 7, 8), et où le troisième matériau céramique (8) est placé entre le premier matériau céramique (6) et le deuxième matériau céramique (7), le premier matériau céramique (6) étant placé dans la zone active (3) et le deuxième matériau céramique (7) formant une couche supérieure isolante du corps en céramique (2).

14. Varistor multicouche (1) selon la revendication 13, où les matériaux céramiques (6, 7) contiennent un oxyde formant un varistor ou un oxyde de terre rare et d'autres oxydes qui améliorent les propriétés du varistor.

15. Varistor multicouche (1) selon la revendication 14, où les matériaux céramiques (6, 7) sont en outre dopés avec Pr, La ou Y.

16. Varistor multicouche (1) selon l'une des revendications 13 à 15,
où le deuxième matériau céramique (7) est dopé avec 1000 ppm de potassium.

17. Varistor multicouche (1) selon la revendication 16, où le deuxième matériau céramique (7) est également dopé avec 1000 ppm de La.

18. Varistor multicouche (1) selon la revendication 16 et la revendication 17,
où le deuxième matériau céramique dopé au lanthane (7) présente une capacité de diffusion réduite par rapport au deuxième matériau céramique dopé uniquement au potassium (7).

19. Varistor multicouche (1) selon l'une des revendications 13 à 18,
où la concentration la plus élevée d'éléments monovalents X⁺ se trouve dans la zone proche de la surface (4) et où la concentration la plus faible d'éléments monovalents X⁺ se trouve dans la zone active (3).

20. Varistor multicouche (1) selon l'une des revendications 13 à 19,
où le premier matériau céramique (6) présente la concentration la plus faible d'éléments monovalents X⁺ et où le deuxième matériau céramique (7) présente la concentration la plus élevée d'éléments monovalents X⁺.

21. Varistor multicouche (1) selon la revendication 20, où le troisième matériau céramique (8) présente une concentration moyenne d'éléments monovalents X⁺.

22. Varistor multicouche (1) selon l'une des revendications 13 à 21,
où les matériaux céramiques (6, 7, 8) diffèrent chimiquement de ≤ 1 % les uns des autres.

23. Varistor multicouche (1) selon l'une des revendications 13 à 22,
les constantes diélectriques εr des premier et deuxième matériaux céramiques (6, 7) diffèrent par un facteur ≥ 5.

24. Varistor multicouche (1) selon l'une des revendications 13 à 23,
où une constante diélectrique εr du deuxième matériau céramique (7) et du troisième matériau céramique (8) est inférieure à une constante diélectrique εr du premier matériau céramique (6).

25. Varistor multicouche (1) selon l'une des revendications 13 à 24,
où la concentration d'éléments monovalents X⁺ dans la zone active (3) est < 100 ppm.

26. Varistor multicouche (1) selon l'une des revendications 13 à 25,
où la concentration en éléments monovalents X⁺ diminue progressivement à partir de la zone proche de la surface (4) vers la zone active (3).

27. Varistor multicouche (1) selon l'une des revendications 13 à 26,
où une épaisseur du deuxième et/ou du troisième matériau céramique (7, 8) est adaptée à un comportement de diffusion de l'élément monovalent.

28. Varistor multicouche (1) selon l'une des revendications 13 à 27,
où les matériaux céramiques (6, 7, 8) sont à base de ZnO.

29. Varistor multicouche (1) selon l'une des revendications 13 à 28,
où le varistor multicouche (1) est fabriqué par un procédé selon l'une des revendications 1 à 12.
